# EUROPÄISCHE PATENTSCHRIFT

(11) **EP 1 828 457 B1**
(45) Veröffentlichungstag und Bekanntmachung des Hinweises auf die Patenterteilung: **24.08.2011**
(21) Anmeldenummer: 05823650.6
(22) Anmeldetag: 13.12.2005
(51) Int. Cl.: D04B 1/10, D04B 1/14, D03D 11/02, D06C 25/00, E06B 9/00

(54) **FALTBARE TEXTILE MASCHENWARE**
FOLDING KNITTED TEXTILE MATERIAL
TRICOTS TEXTILES PLIABLES

(30) Priorität: 13.12.2004 AT 200402091
(43) Veröffentlichungstag der Anmeldung: 05.09.2007
(73) Patentinhaber: Prevent Austria GmbH, 3500 Krems / Donau (AT)
(72) Erfinder: SCHALKO, Walter, A-3571 Gars Am Kamp (AT)
(74) Vertreter: Puchberger, Peter
(86) Internationale Anmeldenummer: PCT/EP2005/013322
(87) Internationale Veröffentlichungsnummer: WO 2006/063772

(56) Entgegenhaltungen:
- EP-A- 0 134 150
- EP-A- 1 403 414
- WO-A-2004/099478
- US-A- 5 534 298
- US-A1- 2005 260 409

## Beschreibung

Die Erfindung betrifft faltbare textile Flächen, insbesondere Maschenware, wobei die textilen Flächen aufeinanderfolgende, versteifte und nicht versteifte Abschnitte aufweisen.

Kontrolliert faltbare Textilien z.B. für die Verwendung als Sonnenschutz, Raumteiler, Windschott oder dergleichen sind an sich bekannt. Im allgemeinen sollen derart verwendete textile Flächen keine permanenten Einrichtungen darstellen, sondern in irgendeiner Weise einroll- oder faltbar sein. Erreicht wird dies dadurch, dass die Textilien entweder beschichtet und/oder das Flächengebilde thermisch, chemisch und/oder mechanisch an den Knickstellen vorgeformt bzw. geschädigt wird. Dies bedingt jedoch aufwendige Prozesse und bewirkt ein Herabsetzen der Haltbarkeit der textilen Fläche, speziell an den bearbeiteten Stellen.

Des weiteren ist das Anbringen von Faltleisten aus Holz, Kunststoff oder ähnlichem zur Verbesserung der Faltbarkeit der textilen Flächen bekannt. Nachteil dieses Systems ist die im Vergleich zur vorliegenden Erfindung aufwendige Konstruktion sowie die relative Unhandlichkeit.

Beispielsweise zeigt die DE 4 419 410 A1 eine faltbare und/oder rollbare Bahn mit parallel zueinander in einer ihrer Erstreckungsrichtung verlaufenden, schlauchartigen Taschen für Versteifungselemente die auf mindestens einer ihrer Seiten eine Beschichtung aufweist. Diese Beschichtung dient aber lediglich dazu die Lichtdurchlässigkeit, sowie die Entflammbarkeit der Bahn herabzusetzen. Die Versteifungen müssen in einem weiteren Arbeitsschritt in die Taschen eingeführt werden.

Auch die DE 2 960 9273 U1 zeigt eine Faltjalousie mit einer durch horizontale Leisten in Felder unterteilten Stoffbahn. Die EP 0134 150 A zeigt eine Faltjalousie mit Fäden, die aus einer Mischung von Stapelfasern und geschmolzenen Plastikmaterial besteht.

Mechanisch noch aufwendiger ist die Verwendung von Faltmechaniken sowie Rollfederkästen und Ähnlichem. Diese bestehen grundsätzlich aus aufgefädelten Lamellen, die in verschiedenen Arten z.B. durch eine Schnur, Ringe oder Stangen in Position gehalten werden, oder versteiften aufwickelbaren Textilien, die durch Mechanik wie z.B. Rollfederkästen bewegt werden. Beide Systeme sind in ihrer Mechanik sehr aufwendig und fehleranfällig in Bezug auf Ihre Funktion, da oft mechanisch sehr exakte Abläufe für die Funktion erforderlich sind.

Weiters ist es auch bekannt Textilien abschnittsweise unterschiedlich dicht zu weben um so eine bessere Faltbarkeit zu erzielen. Dies bringt eine Reihe von Nachteilen mit sich. So ist der Stoff an den weniger dicht gewebten Stellen weniger reiß- und abriebfest und auch optisch erscheint so ein Textil nicht gleichmäßig.

Aufgabe der vorliegenden Erfindung ist es also, Textile Flächen, vorzugsweise Maschenware oder Ähnliches in einer bestimmten Form, d.h. an vordefinierten Stellen durch die Ausbildung von versteiften und nicht versteiften Abschnitten faltbar zu machen, ohne dabei die Homogenität des Textils zu stören, ohne die textile Fläche an den vordefinierten Faltstellen schwächer auszubilden und ohne externe Hilfsmittel wie Faltleisten oder Faltmechaniken zu verwenden. Weiters ist es eine Aufgabe der Erfindung die Ausbildung der versteiften und nicht versteiften Abschnitte durch eine vollflächige Bearbeitung der textilen Fläche zu erreichen.

Gelöst wird diese erfindungsgemäß nach Anspruch 1, wobei durch abwechselnden oder mustergemäßen Werkstoffeinsatz in der textilen Fläche und durch nachfolgende vollflächige Bearbeitung, wie etwa durch thermische oder chemische Behandlung oder durch Bestrahlung, unterschiedliche Steifigkeit der textilen Fläche und damit die gezielte Faltbarkeit gegeben ist.

Ein Merkmal der Erfindung ist es, dass die versteiften Abschnitte aus einem ersten Garn gebildet sind, welches nach der vollflächigen Bearbeitung gehärtet ist und dass die nicht versteiften Abschnitte aus einem zweiten Garn gebildet sind, welches nach der vollflächigen Bearbeitung unverändert oder weicher als der versteifte Abschnitt ist. Damit kann eine textile Fläche hergestellt werden, die als Sonnenblende, Raumteiler, Windschott oder ähnliches verwendet wird. Aufwendige Montage und Fixierelemente, um die einzelnen Lamellen in Position zu halten, sind nicht erforderlich. Diese Funktion wird im Textil von den weichen Elementen erfüllt.

Ein weiteres Merkmal der Erfindung ist es, dass die ersten und zweiten Garne aus thermoplastischen Garnmaterialien mit unterschiedlichen Erweichungs- und Schmelztemperaturen bestehen, wobei die Erweichungs- und Schmelztemperatur des thermoplastischen Garnmaterials für die nicht versteiften Abschnitte höher liegt als die Erweichungs- und Schmelztemperatur des thermoplastischen Garnmaterials für die versteiften Abschnitte.

In der darauffolgenden vollflächigen Bearbeitung der erfindungsgemäßen textilen Fläche wird die Fläche bei einer Temperatur thermisch behandelt, die über der Erweichungs- und Schmelztemperatur der thermoplastischen Garnmaterialien der versteiften Abschnitte und unter der Schmelztemperatur der thermoplastischen Garnmaterialien der nicht versteiften Abschnitte liegt.

Vorzugsweise kann eine erfindungsgemäße textile Fläche das Merkmal aufweisen, dass das Material der versteiften Abschnitte vollständig oder anteilig aus einem Garn, bevorzugt Polypropylen mit einer Erweichungstemperatur zwischen 120°C bis 150°C und einer Schmelztemperatur zwischen 150°C bis 190°C besteht, sowie, dass das Material der nicht versteiften Abschnitte vollständig oder anteilig aus einem Garn, bevorzugt Polyethylenterephtalat, mit einer Schmelztemperatur von mindestens 200°C besteht oder unschmelzbar ist. Bei Verwendung dieser Garnmaterialien für die erfindungsgemäße textile Fläche wird die vollflächige Bearbeitung vorzugsweise durch thermische Behandlung für 30 bis 90 Sekunden bei einer Temperatur zwischen 120°C bis 190°C durchgeführt.

Ein weiteres erfindungsgemäßes Merkmal derartiger textiler Flächen ist es, dass die thermisch geringer empfindlichen Bereiche als Knickstellen ausgebildet sind.

In einer möglichen Ausbildung der erfindungsgemäßen textilen Flächen sind die versteiften Abschnitte abwechselnd mit streifenförmig parallel verlaufenden nicht versteiften Abschnitten angeordnet. Des weiteren ist es ein erfindungsgemäßes Merkmal, dass die nicht versteiften Abschnitte im Verhältnis zu den versteiften Abschnitten schmal in Form einer Scharnierlinie ausgeführt sind. Der Verlauf dieser Scharnierlinien kann in verschiedenen Formen, Stärken und Richtungen gestaltet sein, wodurch auch komplexe geometrische Figuren dargestellt werden können.

Ferner ist es ein Merkmal der Erfindung, dass die versteiften Abschnitte und die nicht versteiften Abschnitte mit verschiedenen Maschenbildungen gemäß ihrer Funktion ausgebildet sein können, wobei die nicht versteiften Abschnitte in Anordnung und Geometrie der Maschenköpfe und Maschenfüße für einen möglichst ungehinderten Knick ausgebildet sind.

Eine weitere erfindungsgemäße Ausbildung der textilen Fläche ist es, dass sie aus einem einheitlichen Grundgewebe oder Maschenware besteht und die versteiften Abschnitte mit einer härtbaren Beschichtung versehen und einer nachfolgenden härtenden Behandlung unterzogen werden.

Ferner betrifft die Erfindung ein Verfahren zur Herstellung textiler Flächen, welches folgende Schritte umfasst:
- ■: Die Herstellung einer textilen Fläche mit abwechselnden oder mustergemäßen Abschnitten mit Garnmaterialien unterschiedlicher Eigenschaften hinsichtlich der vollflächigen Bearbeitung.
- ■: Die vollflächige Bearbeitung der textilen Fläche etwa durch thermische oder chemische Behandlung oder durch Bestrahlung, um unterschiedliche Steifigkeit der textilen Fläche und damit die gezielte Faltbarkeit sicher zu stellen.

Ein derartiges erfindungsgemäßes Verfahren zur Herstellung textiler Flächen kann als Merkmal aufweisen, dass als Garnmaterialien thermoplastische Garnmaterialien, vorzugsweise Polypropylen mit einer Erweichungstemperatur zwischen 120°C bis 150°C und einer Schmelztemperatur zwischen 150°C bis 190°C, sowie Polyethylenterephtalat mit einer Schmelztemperatur von mindestens 200°C verwendet werden. Im zweiten Schritt eines derartigen Verfahrens wird die textile Fläche durch thermische Behandlung für vorzugsweise 30 bis 90 Sekunden bei einer Temperatur zwischen 120°C bis 190°C vollflächig bearbeitet.

Weitere vorteilhafte Merkmale der Erfindung sind der Beschreibung, den Ansprüchen und den Zeichnungen zu entnehmen. Nachfolgend wird die Erfindung anhand einiger Ausführungsbeispiele und der Zeichnungen näher beschrieben.

Fig. 1 zeigt eine Detailansicht einer Maschenware aus zwei unterschiedlichen Garnmaterialien. Fig. 2 zeigt eine teilweise Aufsicht einer textilen Fläche mit abwechselnd parallel angeordneten versteiften und nicht versteiften Abschnitten. Fig. 3 zeigt eine alternative Ausführungsform einer textilen Fläche mit versteiften und nicht versteiften Abschnitten.

Fig. 1 zeigt einen Ausschnitt einer Maschenware 5, wobei der Übergang zwischen versteifbarem Garnmaterial 2 und nicht versteifbarem Garnmaterial 1 dargestellt ist. Wie aus der Abbildung zu ersehen ist wird die Maschenware 5 durch das fortlaufende Ineinandergreifen der Maschen 3 der Garnmaterialen 1, 2 gebildet. Die Gestaltung der versteifbaren und nicht versteifbaren Abschnitte wird hierbei nur durch den Einsatz bzw. durch den Mengenanteil der unterschiedlichen Garnmaterialien 1, 2 charakterisiert. Die nicht versteifbaren Abschnitte werden entsprechend ihrer späteren Funktion dimensioniert, bevorzugterweise werden wie hier gezeigt, für einen 180° Knick mindestens zwei aufeinanderfolgende Reihen von Maschen 3 aus nicht versteifbarem Garnmaterial 1 eingearbeitet. Die widerstandsfähige Scharnierfunktion der so gebildeten Scharnierlinie 4 wird dabei primär durch die Anordnung und Geometrie der Maschenköpfe 6 und Maschenfüße 7 verwirklicht, die miteinander in Eingriff stehen und entsprechende Bewegungsfreiheit besitzen. Nach der Herstellung einer derartigen Maschenware 5 wird im nachfolgenden Arbeitsschritt die textile Fläche vollflächig bearbeitet. Für den Fall dass es sich bei dem versteifbaren Garnmaterial 2 um Polypropylen mit einer Erweichungstemperatur von 130°C bis 140°C und einer Schmelztemperatur von 160°C bis 175°C und bei dem nicht versteifbaren Garnmaterial um Polyethylenterephtalat mit einer Schmelztemperatur von 250°C bis 260°C handelt, wird die textile Fläche vollflächig zum Beispiel mittels Infrarotstrahler thermisch behandelt mit einer Temperatur von 120°C bis 190°C und einer Einwirkdauer von 10 bis 300 Sekunden vorzugsweise 30 bis 90 Sekunden. Dadurch wird das niedrig schmelzende Garnmaterial 2 über die Erweichungstemperatur gebracht und ein oberflächliches Aufschmelzen der Faser erreicht, was eine Versteifung in diesem Bereich zur Folge hat. Beim Polypropylen findet dabei eine gezielte Oberflächenverhärtung statt, ohne das Polyethylenterephtalat in seinen mechanischen Eigenschaften entscheidend zu verändern.

Alternativ kann entsprechend beschichtetes Textil auch mit anderen Strahlungsarten wie Licht, Laser, UV-Strahlung, Elektronenstrahlung, Mikrowelle usw. behandelt werden. Dabei ist je nach Strahlungsart auch eine wesentlich kürzere Bestrahlungsdauer von zB 0,1 bis 30 Sekunden möglich.

Fig. 2 zeigt eine textile Fläche mit abwechselnd parallel angeordneten Abschnitten aus versteiftem Garnmaterial 2 und Scharnierlinien 4 aus nicht versteiftem Garnmaterial 1. Wie aus der Abbildung zu ersehen ist, kann die textile Fläche an den Scharnierlinien 4 um 180° geknickt werden, wodurch die Fläche zusammenfaltbar ist.

Fig. 3 zeigt eine alternative Ausführungsform bei der die Abschnitte aus versteifbarem Garnmaterial 2 und die Scharnierlinien 4 aus nicht versteifbarem Garnmaterial 1 fächerförmig ausgebildet sind.
- 1: nicht versteifbares Garnmaterial
- 2: versteifbares Garnmaterial
- 3: Maschen
- 4: Scharnierlinie
- 5: Maschenware
- 6: Maschenkopf
- 7: Maschenfuß

## Patentansprüche

1. Faltbare textile Flächen, insbesondere Maschenware, wobei die textilen Flächen aufeinanderfolgende, versteifte und nicht versteifte Abschnitte aufweisen, und durch abwechselnden oder mustergemäßen Werkstoffeinsatz in der textilen Fläche und durch nachfolgende vollflächige Bearbeitung, unterschiedliche Steifigkeit der textilen Fläche und damit die gezielte Faltbarkeit gegeben ist und die versteiften Abschnitte aus einem ersten Garn (2) gebildet sind, welches nach der vollflächigen Bearbeitung gehärtet ist und die nicht versteiften Abschnitte aus einem zweiten Garn (1) gebildet sind, welches nach der vollflächigen Bearbeitung unverändert oder weicher als der versteifte Abschnitt ist, **dadurch gekennzeichnet, dass** die ersten und zweiten Garne (1,2) aus thermoplastischen Garnmaterialien mit unterschiedlichen Erweichungs- und Schmelztemperaturen bestehen.

2. Textile Flächen nach Anspruch 1, **dadurch gekennzeichnet, dass** die Erweichungs- und Schmelztemperatur des thermoplastischen Garnmaterials (1) für die nicht versteiften Abschnitte höher liegt als die Erweichungs- und Schmelztemperatur des thermoplastischen Garnmaterials (2) für die versteiften Abschnitte.

3. Textile Flächen nach einem der Ansprüche 1 oder 2, **dadurch gekennzeichnet, dass** sie einer vollflächigen Bearbeitung durch thermische Behandlung bei einer Temperatur, die über der Erweichungs- oder Schmelztemperatur der thermoplastischen Garnmaterialien (2) der versteiften Abschnitte und unter der Schmelztemperatur der thermoplastischen Garnmaterialien (1) der nicht versteiften Abschnitte liegt, unterzogen sind.

4. Textile Flächen nach einem der Ansprüche 1 bis 3, **dadurch gekennzeichnet, dass** das Material (2) der versteiften Abschnitte vollständig oder anteilig aus einem Garn, bevorzugt Polypropylen, mit einer Erweichungstemperatur zwischen 120°C - 150°C und einer Schmelztemperatur zwischen 150°C - 190°C besteht.

5. Textile Flächen nach einem der Ansprüche 1 bis 4, **dadurch gekennzeichnet, dass** das Material (1) der nicht versteiften Abschnitte vollständig oder anteilig aus einem Garn, bevorzugt Polyethylenterephtalat, mit einer Schmelztemperatur von mindestens 200°C besteht oder unschmelzbar ist.

6. Textile Flächen nach Anspruch 4 oder 5, **dadurch gekennzeichnet, dass** sie einer vollflächigen Bearbeitung durch thermische Behandlung für 10 bis 300 Sekunden vorzugsweise 30 bis 90 Sekunden bei einer Temperatur zwischen 120°C - 190°C unterzogen sind.

7. Textile Flächen nach einem der Ansprüche 1 bis 6, **dadurch gekennzeichnet, dass** wie an sich bekannt die versteiften Abschnitte abwechselnd mit streifenförmig parallel verlaufenden nicht versteiften Abschnitten angeordnet sind und die nicht versteiften Abschnitte im Verhältnis zu den versteiften Abschnitten schmal in Form einer Scharnierlinie (4) ausgeführt sind.

8. Textile Flächen nach Anspruch 7, **dadurch gekennzeichnet, dass** der Verlauf der Scharnierlinien (4) in verschiedenen Formen, Stärken und Richtungen gestaltet ist, wodurch auch komplexe geometrische Figuren dargestellt werden können.

9. Verfahren zur Herstellung textiler Flächen nach einem der Ansprüche 1 bis 8, **dadurch gekennzeichnet, dass** als Garnmaterialien (1,2) thermoplastische Garnmaterialien, vorzugsweise Polypropylen mit einer Erweichungstemperatur zwischen 120°C - 150°C und einer Schmelztemperatur zwischen 150°C - 190°C, sowie Polyethylenterephtalat mit einer Schmelztemperatur von mindestens 200°C verwendet werden.

10. Verfahren zur Herstellung textiler Flächen nach Anspruch 9, **dadurch gekennzeichnet, dass** die textile Fläche durch thermische Behandlung für vorzugsweise 30 bis 90 Sekunden bei einer Temperatur zwischen 120°C - 190°C, vollflächig bearbeitet wird.

## Claims

1. Foldable textile fabrics, in particular knitted fabrics, wherein the textile fabrics have successive stiffened and non-stiffened portions, and different stiffness of the textile fabric, and accordingly the specific foldability, is obtained by using materials alternately or in a pattern in the textile fabric and by subsequently processing the fabric over its entire surface, and the stiffened portions are formed from a first yarn (2) which after the processing over the entire surface is hardened, and the non-stiffened portions are formed from a second yarn (1) which after the processing over the entire surface is unchanged or softer than the stiffened portion, **characterised in that** the first and second yarns (1, 2) consist of thermoplastic yarn materials having different softening and melting temperatures.

2. Textile fabrics according to claim 1, **characterised in that** the softening and melting temperature of the thermoplastic yarn material (1) for the non-stiffened portions is higher than the softening and melting temperature of the thermoplastic yarn material (2) for the stiffened portions.

3. Textile fabrics according to either claim 1 or claim 2, **characterised in that** they are subjected to processing over their entire surface by heat treatment at a temperature which is above the softening or melting temperature of the thermoplastic yarn materials (2) of the stiffened portions and below the melting temperature of the thermoplastic yarn materials (1) of the non-stiffened portions.

4. Textile fabrics according to any one of claims 1 to 3, **characterised in that** the material (2) of the stiffened portions consists wholly or partially of a yarn, preferably polypropylene, having a softening temperature of from 120°C to 150°C and a melting temperature of from 150°C to 190°C.

5. Textile fabrics according to any one of claims 1 to 4, **characterised in that** the material (1) of the non-stiffened portions consists wholly or partially of a yarn, preferably polyethylene terephthalate, having a melting temperature of at least 200°C or is non-meltable.

6. Textile fabrics according to claim 4 or 5, **characterised in that** they are subjected to processing over their entire surface by heat treatment for from 10 to 300 seconds, preferably from 30 to 90 seconds, at a temperature of from 120°C to 190°C.

7. Textile fabrics according to any one of claims 1 to 6, **characterised in that**, as is known *per se*, the stiffened portions are arranged in alternation with strip-like non-stiffened portions running in parallel, and the non-stiffened portions, in relation to the stiffened portions, are narrow in the form of a hinge line (4).

8. Textile fabrics according to claim 7, **characterised in that** the hinge lines (4) extend in different forms, thicknesses and directions, whereby complex geometric figures can also be formed.

9. Process for the production of textile fabrics according to any one of claims 1 to 8, **characterised in that** there are used as the yarn materials (1, 2) thermoplastic yarn materials, preferably polypropylene having a softening temperature of from 120°C to 150°C and a melting temperature of from 150°C to 190°C and polyethylene terephthalate having a melting temperature of at least 200°C.

10. Process for the production of textile fabrics according to claim 9, **characterised in that** the textile fabric is processed over its entire surface by heat treatment for preferably from 30 to 90 seconds at a temperature of from 120°C to 190°C.

## Revendications

1. Surfaces textiles pliables, en particulier produits du type à mailles, les surfaces textiles présentant des sections raidies et des sections non raidies qui sont disposées les unes à la suite des autres, et une rigidité variée de la surface textile étant obtenue, et de ce fait la pliabilité recherchée, au moyen de la mise en oeuvre de matériaux en alternance ou selon un dessin, les sections raidies étant constituées d'un premier fil (2) qui est durci après le traitement de l'ensemble de la surface et les sections non raidies étant constituées d'un deuxième fil (1) qui, après le traitement de l'ensemble de la surface, reste inchangé ou est plus mou que la section raidie, **caractérisées en ce que** le premier fil (2) et le deuxième fil (1) sont constitués de matériaux pour fil du type thermoplastique dotés de températures de ramollissement et de températures de fusion différentes.

2. Surfaces textiles selon la revendication 1 **caractérisées en ce que** la température de ramollissement et la température de fusion du matériau pour fil thermoplastique (1) destiné aux sections non raidies sont supérieures à la température de ramollissement et à la température de fusion du matériau pour fil thermoplastique (2) destiné aux sections raidies.

3. Surfaces textiles selon l'une des revendications 1 ou 2 **caractérisées en ce qu'**elles sont soumises à une mise en oeuvre portant sur l'ensemble de la surface par traitement thermique à une température qui est supérieure à la température de ramollissement ou à la température de fusion des matériaux pour fil thermoplastiques (2) des sections raidies et est inférieure à la température de fusion des matériaux pour fil thermoplastiques (1) des sections non raidies.

4. Surfaces textiles selon l'une des revendications 1 à 3 **caractérisées en ce que** le matériau (2) des sections raidies est constitué en totalité ou en partie d'un fil, de préférence de polypropylène, doté d'une température de ramollissement comprise entre 120°C et 150°C et d'une température de fusion comprise entre 150°C et 190°C.

5. Surfaces textiles selon l'une des revendications 1 à 4 **caractérisées en ce que** le matériau (1) des parties non raidies est constitué en totalité ou en partie d'un fil, de préférence de téréphtalate de polyéthylène qui est doté d'une température de fusion d'au moins 200°C ou bien qui est infusible.

6. Surfaces textiles selon la revendication 4 ou 5 **caractérisées en ce qu'**elles sont soumises à une mise en oeuvre sur l'ensemble de la surface par traitement thermique d'une durée de 10 à 300 secondes, de préférence de 30 à 90 secondes, à une température comprise entre 120°C et 190°C.

7. Surfaces textiles selon l'une des revendications 1 à 6 **caractérisées en ce que**, comme connu en soi les sections raidies sont disposées en alternance avec des sections non raidies s'étendant parallèlement en forme de bandes et **en ce que** les sections non raidies sont réalisées de façon étroite par rapport aux sections raidies, sous forme d'une ligne de charnière (4).

8. Surfaces textiles selon la revendications 7 **caractérisées en ce que** l'aspect des lignes de charnière (4) présente des formes, des dimensions et des directions diverses, grâce à quoi il est possible de représenter même des figures géométriques complexes.

9. Procédé de fabrication de surfaces textiles selon l'une des revendications 1 à 8 **caractérisé en ce que** l'on utilise en tant que matériaux pour fil (1, 2) des matériaux pour fil thermoplastiques, de préférence du polypropylène, doté d'une température de ramollissement comprise entre 120°C et 150°C et d'une température de fusion comprise entre 150°C et 190°C, ainsi que du téréphtalate de polyéthylène doté d'une température de fusion d'au moins 200°C.

10. Procédé de fabrication de surfaces textiles selon la revendication 9 **caractérisé en ce que** la surface textile est mise en oeuvre sur l'ensemble de la surface par traitement thermique pendant de préférence 30 à 90 secondes à une température comprise entre 120°C et 190°C.
